# EUROPÄISCHE PATENTANMELDUNG

(11) **EP 1 231 437 A1**
(43) Veröffentlichungstag der Anmeldung: **14.08.2002**
(21) Anmeldenummer: 02002789.2
(22) Anmeldetag: 07.02.2002
(51) Int. Cl.: F24C 15/20

(54) **Haushaltsgerät mit von Wrasen angeströmten beschichteten Teilen**

(30) Priorität: 12.02.2001 DE 20102410 U
(71) Anmelder: BSH Bosch und Siemens Hausgeräte GmbH, 81669 München (DE)
(72) Erfinder: Schmid, Dietrich, Dipl.-Ing.(FH), 71139 Ehningen (DE); Reiff, Udo, Dipl.-Ing.(FH), 75438 Knittlingen (DE)

(57) **Zusammenfassung**

Die Erfindung betrifft ein Haushaltsgerät mit von Wrasen angeströmten beschichteten Teilen, wobei als Beschichtung Polytetrafluorethylen oder eine gleichwertige niederenergetische Beschichtung eingesetzt ist.

## Beschreibung

Die Erfindung betrifft die Vermeidung von stärker anhaftenden Verunreinigungen, insbesondere von Fetten, an Haushaltsgeräten.

Bei Haushaltgeräten ist allgemein das Problem bekannt, dass schon nach kurzer Betriebsdauer helle Gitter oder Flächen aus Kunststoff durch auf sie wirkende Wrasen verschmutzt werden. Der kondensierte Wrasen brennt dabei an der Oberfläche ein, reagiert dort chemisch mit dem Kunststoff und verfärbt ihn so nachhaltig, dass nach einer gewissen Einwirkungsdauer eine erfolgreiche Reinigung kaum mehr möglich ist.

Deshalb wurde in der DE 44 20 820 A1 für Lüftergitter und Bedienteile aus Kunststoff vorgeschlagen, dass zumindest der von Wrasen angeströmte Teilbereich der Kunststoffteile mit einer Silikatschicht bedeckt wird. Das Aufbringen der Silikatschicht erfolgt im Tauchverfahren. Eine solche Silikatschicht zeichnet sich durch hohe Härte aus und soll selbst für eine Reinigung mit scharfen Putzmitteln bzw. im Geschirrspüler geeignet sein. Nachteilig bei dieser Art der Beschichtung ist es, dass das Reinigen zwar erleichtert, die Haftung von Fetten aber nicht von vornherein vermindert wird.

Eine andere Variante wird in der EP 0 692 013 B1 vorgeschlagen. Hier wird auf die Oberfläche, die einer Verunreinigung durch organische Lebensmittelablagerungen ausgesetzt ist, eine Beschichtung aufgetragen, die nach dem Trocknen und Verunreinigen mit Wasser oder wässriger Lösung leicht entfernbar ist. Diese Lösung hat den gravierenden Nachteil, dass die Oberflächenbeschichtung zyklisch wiederholt werden muss.

Aufgabe der Erfindung ist es, stark anhaftende Verunreinigungen, insbesondere aus Wrasen kommend, zu verhindern.

Gelöst wird diese Aufgabe mit den Merkmalen des Anspruchs 1. Eine vorteilhafte Anwendung ist Gegenstand der Unteransprüche.

Erfindungsgemäß ist bei einem Haushaltsgerät mit von Wrasen angeströmten beschichteten Teilen vorgesehen, dass die Teile als Beschichtung Polytetrafluorethylen oder eine gleichwertige niederenergetische Beschichtung aufweisen. Als solche Teile kommen bevorzugt die Innenrahmen von Dunstabzugshauben infrage. Die Schichtdicke beträgt zwischen 6 und 20 µm.

In einem Ausführungsbeispiel werden die Innenrahmen einer Dunstabzugshaube, die aus einem Polycarbonat bestehen mit einer Schicht von 10 µm mit einer niedrigenergetischen Silikonhartbeschichtung versehen.

Die so beschichteten Teile weisen Oberflächen mit niedriger Polarität auf. Das Anhaften von Verunreinigungen, insbesondere Fetten wird deutlich reduziert.

## Patentansprüche

1. Haushaltsgerät mit von Wrasen angeströmten beschichteten Teilen, **dadurch gekennzeichnet, dass** als Beschichtung Polytetrafluorethylen oder eine gleichwertige niederenergetische Beschichtung eingesetzt ist.

2. Haushaltsgerät nach Anspruch 1, **dadurch gekennzeichnet, dass** die Beschichtung eine Silikonhartbeschichtung ist.

3. Haushaltsgerät nach Anspruch 1, **dadurch gekennzeichnet, dass** die Schichtdicke zwischen 6 und 20 µm beträgt.

4. Haushaltsgerät nach Anspruch 1, **dadurch gekennzeichnet, dass** der Innenrahmen von Dunstabzugshauben beschichtet ist.
